# EUROPÄISCHE PATENTSCHRIFT

(11) **EP 0 375 741 B1**
(45) Veröffentlichungstag und Bekanntmachung des Hinweises auf die Patenterteilung: **12.06.1991**
(21) Anmeldenummer: 88909514.7
(22) Anmeldetag: 08.11.1988
(51) Int. Cl.: A62D 1/00

(54) **Verwendung eines Feuerlöschmittles**
The use of a Fire-Extinguishing Means
L'Emploi d'un Agent Extincteur

(30) Priorität: 19.11.1987 DE 3739177
(43) Veröffentlichungstag der Anmeldung: 04.07.1990
(73) Patentinhaber: MARX, Günther, D-5431 Ruppach-Goldhausen (DE)
(72) Erfinder: MARX, Günther, D-5431 Ruppach-Goldhausen (DE)
(74) Vertreter: Becker, Thomas, Dr., Dipl.-Ing.
(86) Internationale Anmeldenummer: DE8800692
(87) Internationale Veröffentlichungsnummer: WO8904694

(56) Entgegenhaltungen:
- DE-A- 2 814 033
- DE-B- 1 211 946
- FR-A- 1 159 404
- GB-A- 1 519 576
- US-A- 3 080 316

## Beschreibung

Die Erfindung betrifft die Verwendung einer Tonmineralmischung als Feuerlöschmittel. Typische Feuerlöschmittel sind Wasser oder organische Schäume.

Aus der DE-AS 1 211 946 ergilbt sich, daß daneben auch chemische Stoffe und Stoffgemische, wie unter anderem viskositätserhöhende Mittel, zum Beispiel Tone oder Gelformer, sowie gasbildende Stoffe, zum Beispiel Natriumhydrogenkarbonat, verwendet wurden, um Wasser zur Feuerbekämpfung wirksamer zu machen. Nachteilig bei der Verwendung von Tonen ist, daß diese Wasser nur langsam aufsaugen und einen Abrieb an der Pumpenapparatur verursachen (Spalte 1, Zeilen 13 bis 15 der DE-AS 1 211 946).

Das in der DE-AS 1 211 946 vorgeschlagene Feuerlöschmittel enthält CO₂-abspaltende Salze in Verbindung mit organischen Säuren und als Glimmerkomponente aufgeschieferten beziehungsweise ausgewalzten und sodann verkörnten Vermiculit. Auch hierbei entsteht aber eine plastische Masse, die nur schlecht handhabbar ist.

Ein Trocken-Chemikalien-Gemisch als Feuerlöschschaum ist aus der DE-PS 570 456 bekannt. Das Gemisch besteht aus Aluminiumsulfat, Natriumbicarbonat und Saponin, dem gemäß Seite 1, Zeilen 50 bis 55 auch ein Kaolinzusatz von 8 bis 35% zugegeben werden kann, wodurch jedoch die Schaumergiebigkeit zurückgedrängt wird. Neben diesem Nachteil hat sich das bekannte Trocken-Chemikalien-Gemisch auch deshalb nicht durchgesetzt, weil Feuerlöschschäume nicht in großen Mengen zum Beispiel zur Waldbrandbekämpfung zur Verfügung gestellt werden können.

Das aus der DE-PS 608 037 bekannte Feuerlöschmittel besteht aus mit Löschflüssigkeit beladenen, künstlichen, anorganischen, porösen, aktiven Massen, wobei die Löschflüssigkeit Tetrachlorkohlenstoff ist. Die Verwendung von Tetrachlorkohlenstoff schneidet heutzutage schon unter Umweltgesichtspunkten für eine praktische Realisierbarkeit aus.

Ein Trocken-Feuerlöschpulver auf Bicarbonatbasis zum speziellen Einsatz gegen brennende, pyrophore Flüssigkeiten, wie zum Beispiel Metallalkyle und besonders Aluminiumund Bor-Triäthyl und -Methyl offenbart die DE-AS 1 130 294, wobei als Adsorptionsmittel bis zu 25% Tonerde, Bentonit, Fullererde, Halloysit und Kieselsäuregel vorgeschen sind (Spalte 3, Zeilen 1 bis 6). Bei diesem Trocken-Feuerlöschpulver sollen die brennenden Metallalkyle mit einem Überzug versehen und somit der Brandberd erstickt werden. Es läßt sich deshalb ebenfalls nicht für Großflächenbrände einsetzen.

Ebenfalls eine feuererstickende Wirkung soll mit dem Feuerlöschmittel nach der DE-PS 746 963 erzielt werden (Seite 1, Zeilen 21 bis 25), wozu das Mittel aus einer Mischung von Sand und einem Erdalkalicarbonat bestchen soll.

Die meisten der vorgenannten Feuerlöschmittel enthalten erhebliche Chemikalienbestandteile und haben sich deshalb vor allem unter Umweltgesichtspunkten nicht durchgesetzt. Darüber hinaus sind sie in Form von Schäumen oder plastischen Massen nicht geeignet, großflächige Brandherde zu löschen.

Der vorliegenden Erfindung liegt demgegenüber die Aufgabe zugrunde, ein Feuerlöschmittel anzubieten, das auch in großen Mengen insbesondere zur Bekämpfung von Großflächenbränden einsetzbar bezichungsweise geeignet ist, wobei das Mittel leicht handhabbar sein soll und vor allem soll es keine die Umwelt schädigenden Bestandteile aufweisen; vielmehr ist angestrebt, ein Feuerlöschmittel zur Verfügung zu stellen, das nicht nur eine optimale Feuerlöschwirkung zeigt, sondern auch nach Erfüllung dieser Funktion möglichst umweltvertraglich ist und keiner getrennten Entsorgung bedarf, wie dies bei Feuerlöschmitteln auf Chemikalienbasis der Fall ist.

Bei Großflächenbränden, wie Waldbränden oder Bränden an Industrieanlagen kommt es zudem häufig zu einer erheblichen Schadstoffemission durch die Rauchgase und es stellt deshalb ein weiteres Merkmal der Aufgabe der vorliegenden Erfindung dar, das Feuerlöschmittel vorzugsweise so auszubilden, daß auch dieser Schadstoffausstoß zumindest Teilweise gemindert wird.

Der Erfindung liegt die Erkenntnis zugrunde, daß die aus dem Stand der Technik bekannten Nachteile dadurch überwunden werden können, wenn anstelle eines einzelnen, als Adsorptionsmittel für andere Bestandteile des Feuerlöschmittels dienenden Tonminerals, wie zum Beispiel Kaolinit, eine gezielte Kombination verschiedener Tonminerale eingesetzt wird, die sich bezüglich ihrer individuellen Eigenschaften und Wirkungen in synergistischer Weise ergänzen. Während zum Beispiel der Einsatz eines Kaolinits, wie er in der DE-PS 570 456 angesprochen ist, zu einer sehr starken Koagulation des Feuerlöschmittels führt oder ein Bentonit, wie er in der DE-AS 1 130 294 angesprochen ist, zu einer unerwünschten starken Thixotropie des mit Flüssigkeit in Berührung kommenden Trockenpulvers führt, lassen sich aus einem Tonmineralgemisch mit je einem Gehalt an Smektit, Kaolinit sowie an Tonmineralen aus der Glimmergruppe überraschenderweise hervorragende stabile Suspensionen erreichen, sobald das Material mit der Löschflüssigkeit (in der Regel Wasser) in Berührung kommt oder gemischt wird. Durch die Erzielung einer stabilen Suspension wird das erfindungsgemäße Mittel großtechnisch einsetzbar.

Ein Tonmineralgemisch der genannten Art aus Montmorillonit, Illit und Kaolinit ist zwar aus der GB-A-1 519 576 bekannt, es wird dort jedoch gemeinsam mit Fasern und Wasser zu Formteilen aufbereitet, die anschließend gebrannt werden. Eine Anregung, die Tonmineralmischung als Feuerlöschmittel einzusetzen ergibt sich daraus nicht.

Die sich synergistisch ergänzenden Eigenschaften der einzelnen Tonminerale führen erfindungsgemäß nach Wasserzugabe zu Suspensionen, die sich weder thixotrop verfestigen noch zu einer Koagulation und damit Sedimentation der Feststoffteilchen neigen. Eine derartige Tonmineralmischung ist in der Lage, erhebliche Wassermengen aufzunehmen, wobei das bevorzugte Wasser/Feststoffverhältnis zwischen 10: 1 bis 3: 1 angegeben wird, wobei selbst bei diesen hohen Wassermengen sich hervorragend stabile Suspensionen ergeben. Vorstehend ist insbesondere auf die Konfektionierung des Feuerlöschmittels in Form von Suspensionen nach Wasserzugabe Bezug genommen. Diese wird in der Regel auch eine bevorzugte Anwendungsform darstellen. Ebenso ist es aber auch möglich, das Feuerlöschmittel als Pulver einzusetzen, wozu nachstehend noch nähere Ausführungen gemacht werden.

Die Zwangsbestandteile Smektit, Kaolinit und Glimmer, insbesondere Illit werden vorzugsweise in den im Anspruch 2 angegebenen Mengenanteilen zusammengemischt. Je nach Anteil der einzelnen Tonminerale kann die Mischung dann eine nicht brennbare Löschflüssigkeit, insbesondere Wasser in der im Anspruch 7 angegebenen Menge aufnehmen.

Sowohl das Wasserranlagerungsvermögen als auch die Löschwirkung wird verbessert, je feiner die Tonminerale zur Verfügung stehen beziehungsweise aufbereitet sind, wobei Teilchen mit einem mittleren Korndurchmesser kleiner 500 µm bevorzugt sind, die in flüssiger oder dampfförmiger Umgebung sehr schnell bis in Bereiche herunter auf 0,05 µm dispergieren (Kornspektrum dabei zum Beispiel 0,05-20 µm) und dann riesige Oberflächen bereitstellen.

Ein entscheidenden Vorteil gegenüber bekannten Feuerlöschmitteln besteht auch insoweit, als die Wasserbindefähigkeit jetzt über erheblich längere Zeit als bisher bekannt aufrechterhalten werden kann. Damit steht das Feuerlöschmittel einerseits länger zur Brandbekämpfung bezichungsweise Brandverhütung zur Verfürung, kann aber andererseits auch sicher einen Wiederausbruch des Feuers verhindern, da die Feststoffteilchen auch zu einem späteren Zeitpunkt erneut Wasser aufnehmen können. Das Mittel erweist sich danach quasi als reversibel.

Ebenso zeichnet sich das Feuerlöschmittel durch eine besonders leichte Handhabbarkeit aus. Je nach Feststoffanteil innerhalb der Tonmineral-Wasser-Suspension erhöht sich das Raumgewicht von 1,0 g/cm³ auf 1,05 bis 1,5 g/cm³ oder auch darüber. Dadurch erhöht sich die Fallgeschwindigkeit, zum Beispiel bei einem Abwurf des Löschmittels aus einem Flugzeug und die Gefahr wird verringert, daß das Löschmittel durch Winde weggetragen wird, ohne am Brandherd seine Löschwirkung entfaltet zu haben.

Durch eine optimierte Wasseranlagerung an den einzelnen Tonmineralteilchen wird außerdem dafür gesorgt, daß zum Beispiel Verdunstungsverluste aufgrund der brandhitze erheblich minimiert werden.

Durch die spontane Bereitschaft der Tonmineralmischung, Löschflüssigkeit aufzunehmen, wird auch die Möglichkeit geschaffen, das Material zunächst trocken auszutragen und später erst durch Verspritzen von Löschwasser die eigentliche Löschung vorzunehmen, wobei sich wiederum durch die hohe Wasserbindefähigkeit an den Tonmineralteilchen eine längere Wirksamkeit ergibt.

Neben den genannten Tonmineralen der Smektit-Gruppe (hierunter fallen unter anderem Montmorillonit, Beidellit, Saponit und Hectorit), der Kaolinit-Gruppe (hierunter fallen unter anderem auch Kaolinit, Halloysit und Serpentin) sowie den Tomineralen der Glimmergruppe (hierunter fallen vor allem Illite und sogenannte "mixed layer") kann das erfindungsgemäße Tonmineralgemisch auch naturbedingte oder zugegebene Anteile an Quarz, Opak und/oder Feldspat sowie akzessorische Gemengeanteile aufweisen.

Zu den akzessorischen Gemengeanteilen gehören solche Stoffe, die, insbesondere bei höheren Temperaturen bei etwa 1000°C, Sauerstoff binden, wie Magnetit. Das Mittel führt auch zu einer Verringerung toxischer Rauchgas- und Bodenbestandteile durch Adsoprtion, Absorption und/oder katalytische Umsetzung. Durch Zusätze insbesondere von Calciumcarbonat oder Magnesiumcarbonat, zum Beispiel in Form von Kalk oder Dolomit wird die feuererstickende Wirkung der Mittel weiter erhöht, insbesondere durch Freisetzen von CO₂ im Feuer beziehungsweise Bildung von Ca (OH)₂ und/oder Mg (OH)₂ nach Kontakt mit Wasser.

Folglich entfaltet das Feuerlöschmittel nicht nur bezüglich der eigentlichen Feuerbekämpfung seine Wirkung, sondern auch darüber hinaus bei der Entsorgung toxischer Bestandteile in der Luft und im Boden.

Das feuerlöschmittel selbst ist bis ca. 1200°C und höher feuerbeständig, das heißt, es kann auch höchsten Waldbrandtemperaturen standhalten und wird vorzugsweise in feinst dispergierter Form als Suspension auf die zu löschenden Flächen aufgesprüht oder abgeworfen. Auch wenn das Wasser nach einer gewissen Zeit verdampft, haften die Tonmineralbestandteile noch an den gelöschten Waldflächen (Bäumen) oder Bauteilen und bilden eine Art "Schutzschicht", wodurch sie dem Feuer ebenso wie beim Einsatz in Form eines Trockenpulvers die "Nahrung" entzichen.

Aufgrund der ausschließlich natürlichen, mineralischen Bestandteile ist das Mittel für Menschen, Tiere oder Pflanzen völlig unschädlich. Wie oben ausgeführt, kann es anschliessend sogar noch zur Melioration geschädigter Böden dienen, zum Beispiel wenn es von einem anschließenden Regen abgewaschen wird.

Durch zusätze wie Natriumcarbonat oder Wasserglas kann das Wasseranlagerungsvermögen weiter positiv beeinflußt werden. Dem Fachmann stehen hier eine Reihe weiterer Substanzen, die dispergierend und/oder das Wasseranlagerungsvermögen fördernd wirken zur Verfügung. Hierzu zählen unter anderem auch die verflüssigend wirkenden kationischen oder anionischen Agenzien wie Natriumsilikat oder oberflächenaktive lenside.

Zu den akzessorischen Mengebestandteilen gehören aber auch solche wie Magnetit (Fe₃O₄), der insbesondere bei höheren temperaturen, wie sie bei Waldbranden herrschen, in der Lage ist, Sauerstoft zu binden. Es ist offensichtlich, daß durch eine derartige Sauerstoffbindung ein weiterer Beitrag zur Eindämmung einer Feuersbrunst geleistet wird.

Uberraschenderweise konnte das Mittel so abgestimmt werden, daß der Zusatz von salzhaltigem Meerwasser als Löschflüssigkeit zu einem erfindungsgemäßen Tonmineralgemisch dessen Aktivierung in Bezug auf das Wasseranlagerungsvermögen beziehungsweise Dispersion der leitchen ebenfalls katalytisch beeinflußt.

Durch eine Dispersion der Teilchen konnen spezifische Oberflächen von über 50 m²/g bei Korngrößen bis unter 0,05 µm erreicht werden.

Neben der erwahnten Konfektionierung in Form von Trockenpulvern oder Suspensionen zum Abwurf aus Flugzeugen oder dergleichen laßt sich das Feuerlöschmittel natürlich auch mittels üblicher Löschfahrzeuge beziehungsweise entsprechenden Geraten ausbringen. Durch die hohe Stabilität der Suspension ist sichergestellt, daß das Material auch bei längeren Transportwegen oder Ruhezeiten nicht sedimentiert und deshalb auch dann noch seine volle Wirksamkeit entfaltet.

Weitere Merkmale der Erfindung ergeben sich aus den weiteren Merkmalen der Patentansprüche.

## Patentansprüche

1. Verwendung eines Tonmineralgemisches mit wenigstens je einem Gehalt an Smektit, Kaolinit und an Tonmineralen aus der Glimmergruppe als Feuerlöschmittel.

2. Verwendung nach Anspruch 1 mit der Maßgabe, daß das Tonmineralgemisch folgende Zusammensetzung in Gew.-% aufweist, wobei die Summe der Einzelkomponenten stets 100 ergeben soll: Rest Quarz, Opakanteile und/oder Feldspat sowie akzessorische Gemengeanteile.

3. Verwendung nach Anspruch 2 mit der Maßgabe, daß der Quarzanteil bezogen auf die Gesamtmischung, 10- 25 Gew.-% beträgt.

4. Verwendung nach einem der Ansprüche 2 oder 3 mit der Maßgabe, daß der Anteil an Opak, Feldspat und/oder akzessorischen Gemengeanteilen 3-15 Gew.-%, vorzugsweise 5-10 Gew.-% beträgt.

5. Verwendung nach einem der Ansprüche 2 bis 4 mit der Maßgabe, daß die akzessorischen Gemengeanteile aus der Gruppe der Stoffe stammen, die, insbesondere bei höheren Temperaturen bis etwa 1000°C, Sauerstoff binden, wie zum Beispiel Magnetit und/oder an die toxischen Rauchgas- und Bodenbestandteile anlagerbar sind, zum Beispiel Calciumcarbonat oder Magnesiumcarbonat in Form von Kalk oder Dolomit.

6. Verwendung nach einem der Ansprüche 1 bis 5 mit der Maßgabe, daß der mittlere Durchmesser der Feststoffteilchen kleiner 500 µm ist.

7. Verwendung nach einem der Ansprüche 1 bis 6, wobei das Feuerlöschmittel in Form einer stabilen Suspension konfektioniert ist, vorzugsweise mit einem Wasser/Feststoffverhältnis zwischen 10: 1 und 3: 1.

8. Verwendung nach Anspruch 7 mit der Maßgabe, daß dem Feuerlöschmittel ein das Wasseranlagerungsvermögen katalytisch beeinflussendes Mittel zugesetzt ist.

9. Verwendung nach Anspruch 8, wobei dem Feuerlöschmittel Natriumcarbonat oder Wasserglas in einer Menge von maximal 3 Gew.-%, bezogen auf die Gesamt-Feststoffanteile, zugesetzt ist.

10. Verwendung nach einem der Ansprüche 7 bis 9, wobei dem Feuerlöschmittel ein auf die Feststoffteilchen in der Suspension dispergierend und/oder verflüssigend wirkendes Mittel zugesetzt ist.

11. Verwendung nach Anspruch 10 mit der Maßgabe, daß das dispergierend und/oder verflüssigend wirkende Mittel ein Natriumsilicat, Natriumhydroxid, ein Melaminharz oder dergleichen ist.

12. Verwendung nach einem der Ansprüche 7 bis 11 mit der Maßgabe, daß der Wasseranteil zumindest teilweise durch Meerwasser gebildet wird.

## Claims

1. Use of a clay mineral mixture containing at least smectite, kaolinite and clay minerals from the mica group as fire extinguishing means.

2. Use according to Claim 1 with the proportion such that the clay mineral mixture has the following composition by % weight, where the sum of the individual components always is 100: with a residue of quartz, opaque an/or feldspar as well as accessory ingredients of the mixture.

3. Use according to Claim 2 with the proportion such that the quartz portion is 10-25 percent by weight of the total mixture.

4. Use according to one of Claims 2 or 3, with the proportion such that the portion of opaque, feldspar and/or accessory ingredients of the mixture is 3-15 percent by weight, preferably 5-10 percent by weight.

5. Use according to one of Claims 2 to 4 with the proportion such that the accessory ingredients of the mixture coming from the group of materials that bind oxygen, particularly at high temperatures of up to 1000°C, such as magnetite and/or which can be stored to the toxic smoke gas components and ground components, for example calcium carbonate or magnesium carbonate in the form of lime or dolomite.

6. Use according to one of Claims 1 to 5 with the proportion such that the average diameter of the solid particles being less than 500 µm.

7. Use according to one of Claims 1 to 6, with the fire extinguishing means confected in the form of a stable suspension, preferably with a water/solid ratio of between 10: 1 and 3: 1.

8. Use according to Claim 7 with the proportion such that a means that catalytically influences the water storing capacity being added to the fire extinguishing means.

9. Use according to Claim 8, with sodium carbonate or water glass being added to the fire extinguishing means in a quantity of not more than 3 percent by weight of the total solid portions.

10. Use according to one of Claims 7 to 9, with an agent that has a dispersing and/or liquefying effect on the solid particles in the suspension being added to the fire extinguishing means.

11. Use according to Claim 10 with the proportion such that the means with dispersing and/or liquefying effect being sodium silicate, sodium hydroxide, a melamine resin or the like.

12. Use according to one of Claims 7 to 11 with the proportion such that the water portion being formed at least partially by sea-water.

## Revendications

1. Utilisation d'un mélange de minéraux argileux comportant au moins une proportion de smectite, de kaolinite et de minéraux argileux du groupe des micas comme agent extincteur.

2. Utilisation selon la revendication 1, caractérisée en ce que le mélange de minéraux argileux présente la composition en % en poids suivante, la somme des différents constituants devant toujours être égale à 100: le reste étant constitué de quartz, de parties d'opale et/ou de feldspath ainsi que de proportions accessoires du mélange.

3. Utilisation selon la revendication 2, caractérisée en ce que la proportion de quartz rapportée au mélange total est de 10 à 25% en poids.

4. Utilisation selon la revendication 2 ou 3, caractérisée en ce que la proportion d'opale, de feldspath et/ou de proportions accessoires du mélange est de 3 à 15% en poids, de préférence 5 à 10% en poids.

5. Utilisation selon l'une des revendications 2 à 4, caractérisée en ce que les proportions accessoires du mélange proviennent du groupe des substances qui, notamment aux hautes températures, jusqu'à environ 1000°C, se combinent à l'oxygène, par exemple la magnétite et/ou peuvent se fixer sur les composants toxiques des fumées et du sol, par exemple le carbonate de calcium ou le carbonate de magnésium sous forme de chaux ou de dolomite.

6. Utilisation selon l'une des revendications 1 à 5, caractérisée en ce que le diamètre moyen des particules solides est inférieur à 500 µm.

7. Utilisation selon l'une des revendications 1 à 6 dans laquelle l'agent extincteur est conditionné sous la forme d'une suspension stable, de préférence avec un rapport eau/matières solides compris entre 10: 1 et 3: 1.

8. Utilisation selon la revendication 7, caractérisée en ce qu'on ajoute, à l'agent extincteur, un agent influençant de manière catalytique le pouvoir hygroscopique.

9. Utilisation selon la revendication 8, dans laquelle on ajoute, à l'agent extincteur, du carbonate de sodium ou du verre soluble dans une proportion de 3% en poids, au plus, par rapport à la proportion totale de matières solides.

10. Utilisation selon l'une des revendications 7 à 9 dans laquelle on ajoute, à l'agent extincteur, un agent ayant un pouvoir de dispersion et/ou de liquéfaction sur les particules solides en suspension.

11. Utilisation selon la revendication 10, caractérisée en ce que l'agent ayant un pouvoir de dispersion et/ou de liquéfaction est un silicate de sodium, de l'hydroxyde de sodium, une résine mélamine ou une substance similaire.

12. Utilisation selon l'une des revendications 7 à 11, caractérisée en ce que la proportion d'eau est, au moins en partie, constituée par de l'eau de mer.
